# EUROPÄISCHE PATENTSCHRIFT

(11) **EP 0 425 768 B1**
(45) Veröffentlichungstag und Bekanntmachung des Hinweises auf die Patenterteilung: **08.02.1995**
(21) Anmeldenummer: 90114129.1
(22) Anmeldetag: 24.07.1990
(51) Int. Cl.: C21D 6/00, C21D 9/00

(54) **Verfahren zum Herstellen eines nichtrostenden ferritischen Chromstahles**
Method of making stainless ferritic chromium comprising steel
Procédé de production d'acier inoxydable ferritique comprenant du chrome

(30) Priorität: 28.10.1989 DE 3936072
(43) Veröffentlichungstag der Anmeldung: 08.05.1991
(73) Patentinhaber: REXNORD KETTE GMBH & CO. KG, D-57501 Betzdorf (DE)
(72) Erfinder: Kluge, Ehrhard, D-5908 Neunkirchen (DE)
(74) Vertreter: König, Reimar, Dr.-Ing.

(56) Entgegenhaltungen:
- EP-A- 0 072 355
- EP-A- 0 273 279
- DE-A- 2 160 440
- DE-A- 3 105 891
- DE-B- 2 923 532
- FR-A- 1 555 907

## Beschreibung

Die Erfindung bezieht sich auf ein Verfahren zum Herstellen eines warmgewalzten ferritischen Chromstahls.

Nichtrostende ferritische Chromstähle finden aufgrund ihrer hohen Korrosionsbeständigkeit insbesondere gegenüber oxydierenden Medien bei hoher Festigkeit und Zähigkeit angesichts ihres im Vergleich zu austenitischen Legierungen niedrigeren Preises in vielfältiger Hinsicht als Baustähle Verwendung; ihre Korrosionsbeständigkeit ist im Einzelfall vom Chrom- und Kohlenstoffgehalt abhängig. Während sich die Korrosionsbeständigkeit mit zunehmendem Chromgehalt verbessert, führt die Anwesenheit von Kohlenstoff zum Entstehen chromreicher Karbide, die sich an den Korngrenzen ausscheiden und dort zu einer Chromverarmung führen. Diese Chromverarmung ist angesichts des vorerwähnten Zusammenhangs zwischen Chromgehalt und Korrosionsbeständigkeit mit einer Beeinträchtigung der Korrosionsbeständigkeit verbunden und führt dazu, daß die ferritischen Stähle je nach Kohlenstoffgehalt mehr oder minder anfällig für eine interkristalline Korrosion sind. Um dem entgegenzuwirken, geht das Bestreben dahin, den Kohlenstoffgehalt ferritischer Stähle möglichst gering zu halten, zumindest aber mit Titan stabil abzubinden, was jedoch mit einem erheblichen Verlust an Zähigkeit und Korrosionsbeständigkeit sowie mit dem Entstehen von Titanoxyd verbunden ist, das die Oberflächenbeschaffenheit sowie Zähigkeit und die Warmverformbarkeit beeinträchtigt.

Niedrige Kohlenstoffgehalte sind jedoch andererseits mit dem Nachteil verbunden, daß die vom Kohlenstoffgehalt abhängige Umwandlungsfähigkeit verlorengeht und damit die Möglichkeit entfällt, im Wege einer Wärmebehandlung ein ausgewogenes Verhältnis von hoher Festigkeit und angemessener Zähigkeit einzustellen. Demgemäß unterscheiden sich die Festigkeiten der umwandlungsfreien ferritischen Chromstähle bei Raumtemperatur nur in geringem Maße.

Um dennoch höhere Festigkeiten zu erreichen, ist es aus der deutschen Patentschrift 29 23 532 bekannt, einen nichtrostenden ferritischen Chromstahl nach dem Warmwalzen zunächst weichzuglühen und anschließend mit einem Verformungsgrad von 18 bis 25% kalt umzuformen. Die Glühtemperatur liegt üblicherweise bei etwa 750 bis 850°C, da höhere Glühtemperaturen mit einer Kornvergröberung verbunden sind, die zu einem Zähigkeitsverlust bzw. zu Schwierigkeiten beim Kaltumformen führen.

Das bekannte Verfahren ist zudem angesichts des Weichglühens und des sich anschließenden Kaltwalzens verhältnismäßig aufwendig und führt lediglich zu Zugfestigkeiten von 750 bis 800 N/mm² sowie angesichts der verhältnismäßig starken Kaltverformung zu einem nicht unerheblichen Zähigkeitsverlust.

Die gleiche Problematik ergibt sich bei einer Reihe weiterer bekannter Verfahren, die sich jeweils zur Festigkeitserhöhung eines Kaltwalzens und zum Einstellen der Zähigkeit bzw. Duktilität eines anschließenden Glühens bedienen.

So beschreibt die europäische Offenlegungsschrift 0 273 279 ein Verfahren, bei dem ein Stahl mit 10,0 bis 20,0% Chrom, bis 0,10% Kohlenstoff, bis 0,12% Stickstoff, einem Gesamtgehalt an Stickstoff und Kohlenstoff nicht unter 0,01% und nicht über 0,20%, bis 2,0% Silizium, bis 4,0% Mangan, bis 4,0% Nickel und bis 4,0% Kupfer bei aufeinander abgestimmten Gehalten an Nickel, Mangan und Kupfer, Rest Eisen bis auf die Enddicke kaltgewalzt sowie anschließend im Durchlaufverfahren bei einer Temperatur von Ac₁ bis 1100 °C im Zwei-Phasen-Gebiet geglüht und anschließend zur Umwandlung des Austenits in Martensit abgekühlt und so ein ferritisch-martensitisches Gefüge eingestellt wird.

Bei einem in der französischen Patentschrift 1 555 907 beschriebenen Verfahren zum Herstellen von rostfreien ferritischen Stahlblechen mit guter Tiefziehfähigkeit und verminderter Neigung zur Bildung von Aufwellungen wird ein Stahl mit unter 0,15% Kohlenstoff und 13 bis 25% Chrom nach dem Warmwalzen bei 900 bis 1000°C geglüht, an Luft oder schneller abgekühlt, sodann mit einer Querschnittsabnahme über 30% kaltgewalzt und anschließend erneut geglüht.

Die vorerwähnten bekannten Verfahren schließen sämtlich ein Kaltwalzen zur Festigkeitserhöhung ein. Da dieses Kaltwalzen aufwendig ist, liegt der Erfindung die Aufgabe zugrunde, im Wege einer Wärmebehandlung, d.h. ohne ein solches Kaltwalzen, einen warmgewalzten nichtrostenden ferritischen Chromstahl ohne Zähigkeitsverlust auf eine hohe Festigkeit und Härte sowie ein hohes Kaltformänderungsvermögen einzustellen.

Die Lösung dieser Aufgabe basiert auf der überraschenden Feststellung, daß ein ferritischer Chromstahl mit 13 bis 18% Chrom trotz eines Kohlenstoffgehalts von höchstens 0,07% umwandlungsfähig und demgemäß härtbar ist. Demgemäß besteht die Lösung der vorerwähnten Aufgabe im einzelnen darin, daß erfindungsgemäß ein warmgewalzter Stahl mit
0,03 bis 0,07% Kohlenstoff
höchstens 1% Silizium
höchstens 1% Mangan
13 bis 18% Chrom
höchstens 2% Nickel
Rest Eisen einschließlich erschmelzungsbedingter Verunreinigungen
lösungsgeglüht und ohne vorheriges oder nachfolgendes Kaltwalzen mit einem Verformungsgrad über 10% auf ein ferritisch-martensitisches Zwei-Phasen-Gefüge mit beispielsweise 50% Martensit abgeschreckt wird. Das Abschreckgefüge zeichnet sich durch eine sehr geringe Korngröße aus, die eine hohe Festigkeit von mindestens 800 N/mm², beispielsweise 900 N/mm² bei gleichzeitig hoher Zähigkeit ergibt, die sich insbesondere beim Biegen mit geringem Biegeradius bis Null im Faltversuch als vorteilhaft erweist. Demzufolge erlaubt der erfindungsgemäß wärmebehandelte Stahl ein anrissfreies Biegen, dem insbesondere beim Herstellen von über Gelenkbolzen miteinander verbundenen Scharnierbandketten große Bedeutung zukommt. Dies gilt auch für die hohe Härte von etwa 105 bis 107 HRB im abgeschreckten Zustand, die mit einer entsprechend geringen Kratzempfindlichkeit bzw. Oberflächengüte verbunden ist.

Der Stahl sollte mindestens 1,0% Nickel, höchstens 0,035% Phosphor und höchstens 0,025% Schwefel sowie im Hinblick auf das ferritische Gefüge höchstens 0,03% Stickstoff enthalten; er enthält vorzugsweise höchstens 0,06% Kohlenstoff, mindestens 0,01% Stickstoff sowie mindestens 0,025% Kohlenstoff und Stickstoff. Höhere Nickelgehalte erhöhen den Austenitanteil im Gefüge und führen zu Schwierigkeiten beim Warmwalzen, insbesondere zu einer Rißbildung beim Wickeln. Der Chromgehalt beträgt vorzugsweise mindestens 16%.

Vorzugsweise wird bei dem erfindungsgemäßen Verfahren warmgewalztes Band nach einem Durchlaufglühen beispielsweise bei einer Temperatur über 1050°C mit Wasser abschreckt, wobei sich ein über die Länge außerordentlich gleichmäßiges Gefüge mit entsprechend gleichmäßig hoher Zugfestigkeit, Streckgrenze und Härte sowie ausgezeichneter Oberflächenbeschaffenheit einstellt. Dies führt bei der Weiterverarbeitung insbesondere beim Herstellen von Scharnierbandketten zu entsprechend gleichmäßigen Kettengliedern, gleichviel ob diese nun aus dem Bandanfang, der Bandmitte oder vom Bandende stammen.

Je nach der Glüh- bzw. Abschrecktemperatur über etwa 1000°C ergeben sich unterschiedliche Härten, wobei sowohl die Makro- als auch die Mikrohärte mit steigender Abschrecktemperatur zunimmt.

Das erfindungsgemäße Verfahren macht ein Kaltwalzen zur Festigkeitserhöhung überflüssig; sie ergibt einen Stahl, der sich insbesondere als Werkstoff für Scharnierband- oder Rollenketten eignet.

Scharnierbandketten weisen an ihren Unterseiten angeschweißte, zumeist schwalbenschwanzförmige Führungen auf und gleiten mit den Unterseiten der plattenförmigen Kettenglieder und den Führungsschuhen bei hoher Geschwindigkeit von beispielsweise etwa 2m/s über entsprechend geformte, teilweise kurvenförmige Führungsschienen. Das verhältnismäßig hohe Gewicht metallischer Scharnierbandketten und deren erhebliche Belastung durch das Transportgut erfordert für einen derartigen Kettenförderer eine entsprechend hohe Antriebsleistung und ist mit einem erheblichen Verschleiß an den Kettengliedern und Führungsschienen verbunden, der umso größer ist, je ungleichmäßiger die Kettenglieder sind.

Insgesamt zeichnet sich der nach dem erfindungsgemäßen Verfahren wärmebehandelte Stahl durch eine um etwa 50% höhere Streckgrenze, eine um etwa 10% höhere Härte, eine hohe Zähigkeit und Gleichmäßigkeit, eine ausgezeichnete Kaltverformbarkeit, eine bessere Oberflächenbeschaffenheit, eine höhere Dauerfestigkeit, gute Schweißbarkeit und eine längere Lebensdauer aus. Dies wirkt sich bei der Verwendung des Werkstoffs zum Herstellen von Scharnierbandketten in Richtung einer geringeren Geräuschempfindlichkeit, eines geringeren Verschleißes und eines geringeren Wartungsaufwandes aus. Außerdem bewirkt die hohe Maßhaltigkeit der Kettenglieder eine geringere Kippgefahr für das Transportgut insbesondere bei einem Flaschentransport.

Die Erfindung wird nachfolgend anhand eines in der Zeichnung dargestellten Ausführungsbeispiels des näheren erläutert. In der Zeichnung zeigen:
- Fig. 1: Eine Ansicht von unten auf zwei miteinander verbundene Kettenglieder,
- Fig. 2: einen Schnitt entlang der Linie II-II in Fig. 1 bei in die Zeichenebene geklappten Plattengliedern.

Ein Plattenbandförderer mit einer Scharnierbandkette 1 dient beispielsweise zum Fördern von Flaschen und Behältern in Industrie- und Verpackungsanlagen. Ein solcher Förderer besteht aus hintereinander angeordneten Kettengliedern 2, die eine flache Tragfläche 3 für das Transportgut besitzen. Die Kettenglieder 2 bestehen aus einem flachen Mittelteil, dessen hintere Seitenkante 4 ein mittiges Scharnierauge 6 und die gegenüberliegende vordere Seitenkante 5 zwei mit Abstand voneinander angeordnete Scharnieraugen 7 aufweist. Das mittige Scharnierauge 6 greift in den Zwischenraum der Scharnieraugen 7 des benachbarten Plattengliedes ein und ist mit diesem durch einen nicht dargestellten Scharnierbolzen gelenkig verbunden. Die mittigen Scharnieraugen 6 sind so ausgebildet, daß sie ein seitliches Verschwenken der einzelnen Kettenglieder 2 erlauben.

Bei kurvengängigen Förderern wird die Scharnierbandkette in einer ortsfesten Führungsbahn geführt, die aus zwei einander gegenüberliegenden Führungsschienen 8 besteht sowie die Scharnierbandkette in einer horizontalen Ebene hält und in den Kurven führt. Gemäß Fig. 2 besitzt jedes Kettenglied sich im wesentlichen vertikal nach unten erstreckende Führungsflächen 11 mit rechtwinklig nach außen abgewinkelten, die Führungsschienen 8 untergreifenden Führungslappen 12 zum seitlichen und horizontalen Führen an den Führungsschienen 8.

Sofern die Führungsflächen 10, 11 nicht unmittelbar aus einem mit dem Plattenglied 2 einstückigen Blech hergestellt werden, sondern - wie dargestellt - mittels Schweißpunkten 13 unten an das Kettenglied 2 angeschweißt und über einen Verbindungssteg 14 miteinander verbunden sind, lassen sich die Plattenglieder 2 mit vorgefertigten, C-förmigen Führungsschuhen versehen. Die Führungsschuhe bestehen somit jeweils aus zwei durch einen mit zumindest einem Schweißpunkt 13 an die Kettenglied-Unterseite angeschweißten Verbindungssteg 14 miteinander verbundenen Führungsflächen 11, wobei die Führungsflächen 11 bereits außermittig mit dem Verbindungssteg 14 verschweißt sind.

Wie sich aus der zeichnerischen Darstellung ergibt, kommt es bei den Kettengliedern insbesondere auf eine gute Kaltverformbarkeit, Schweißbarkeit, Härte und Verschleißfestigkeit an; denn die Scharnieraugen 6, 7 werden aus den Lappen eines gestanzten Flachmaterialzuschnitts gebogen und neigen bei der Verwendung herkömmlicher Werkstoffe zum Zurückfedern, das zumindest mit stark verschleißerhöhenden Toleranzen verbunden ist, wenn es nicht zu Ausschuß führt. Außerdem erfordert das Anschweißen der Führungsschuhe mit den Führungsflächen 11 und den Führungslappen 12 einen ohne wesentliche Versprödung und einen Verlust an Korrosionsbeständigkeit in der wärmebeeinflussten Zone schweißbaren Werkstoff.

## Patentansprüche

1. Verfahren zum Herstellen eines nichtrostenden ferritischen Chromstahls, dadurch gekennzeichnet, daß ein warmgewalzter Stahl mit
0,03 bis 0,07% Kohlenstoff
höchstens 1% Silizium
höchstens 1% Mangan
13 bis 18% Chrom
höchstens 2% Nickel
Rest Eisen einschließlich erschmelzungsbedingter Verunreinigungen
lösungsgeglüht und, ohne vorheriges oder nachfolgendes Kaltwalzen mit einem Verformungsgrad über 10%, auf ein ferritisch-martensitisches Gefüge abgeschreckt wird.

2. Verfahren nach Anspruch 1, dadurch gekennzeichnet, daß der Chromgehalt des Stahls mindestens 16% beträgt.

3. Verfahren nach Anspruch 1 oder 2, dadurch gekennzeichnet, daß die Glühtemperatur mindestens 1050°C beträgt.

4. Verfahren nach einem der Ansprüche 1 bis 3, dadurch gekennzeichnet, daß der Stahl einzeln oder nebeneinander
höchstens 0,06% Kohlenstoff
mindestens 1% Nickel
höchstens 0,035% Phosphor
höchstens 0,025% Schwefel
0,02 bis 0,04% Stickstoff
sowie mindestens 0,025% Kohlenstoff und Stickstoff
enthält.

5. Verwendung eines nach dem Verfahren der Ansprüche 1 bis 4 hergestellten Stahls als Werkstoff zum Herstellen von Scharnierband- oder Rollenketten.

6. Kettenglied für eine Scharnierband- oder Rollenkette, gekennzeichnet durch einen Stahl aus
0,03 bis 0,07% Kohlenstoff
höchstens 1% Silizium
höchstens 1% Mangan
13 bis 18% chrom
höchstens 2% Nickel
Rest Eisen einschließlich erschmelzungsbedingter Verunreinigungen
im lösungsgeglühten und abgeschreckten, nicht mit einem Verformungsgrad über 10% kaltgewalzten Zustand mit einem ferritisch-martensitischen Gefüge.

## Claims

1. Process for the production of a stainless ferritic chromium steel, characterised in that a hot-rolled steel with
0.03% to 0.07% carbon
not more than 1% silicon
not more than 1% manganese
13 to 18% chromium
not more than 2% nickel
balance iron and impurities arising from melting is solution annealed and, without previous or subsequent cold rolling with a degree of deformation exceeding 10%, is quenched to a ferritic-martensitic two-phase microstructure.

2. Process according to claim 1, characterised in that the chromium content of the steel is at least 16%.

3. Process according to claim 1 or claim 2, characterised in that the annealing temperature is at least 1050°C.

4. Process according to any one of claims 1 to 3, characterised in that the steel contains any one or more of
not more than 0.06% carbon
at least 1% nickel
not more than 0.035% phosphorus
not more than 0.025% sulphur
0.02 to 0.04% nitrogen
and at least 0.025% carbon and nitrogen.

5. Use of a steel made by the process of any of claims 1 to 4 as material for the production of flat-top or roller chains.

6. Chain member for a flat-top or roller chain, characterised by a steel of
0.03% to 0.07% carbon
not more than 1% silicon
not more than 1% manganese
13 to 18% chromium
not more than 2% nickel
balance iron and impurities arising from melting in the solution-annealed and quenched, but not cold-rolled with a degree of deformation exceeding 10%, state, with a ferritic-martensitic microstructure.

## Revendications

1. Procédé pour la fabrication d'un acier au chrome ferritique inoxydable, caractérisé en ce qu'un acier laminé à chaud, dont la teneur en carbone est comprise dans l'intervalle allant de 0,03 à 0,07 %, dont la teneur en silicium est au maximum de 1 %, dont la teneur en manganèse est au maximum de 1 %, dont la teneur en chrome est comprise dans l'intervalle allant de 13 à 18 %, dont la teneur en nickel est au maximum de 2 %, le reste du pourcentage étant constitué par du fer, y-compris les impuretés consécutives à l'élaboration de l'acier, est soumis à un recuit de mise en solution et, sans laminage à froid préalable ou consécutif avec un taux de réduction supérieur à 10 %, subit une trempe permettant d'obtenir une structure ferritique-martensitique.

2. Procédé d'après la revendication 1, caractérisé en ce que la teneur en chrome de l'acier est au minimum de 16 %.

3. Procédé d'après la revendication 1 ou 2, caractérisé en ce que la température de recuit est au minimum de 1050°C.

4. Procédé d'après l'une des revendications 1 à 3, caractérisé en ce que l'acier contient au maximum 0,06 % de carbone, au minimum 1 % de nickel, au maximum 0,035 % de phosphore, au maximum 0,025 % de soufre, 0,02 à 0,04 % d'azote ainsi qu'au minimum 0,025 % de carbone et d'azote.

5. Emploi d'un acier fabriqué suivant le procédé des revendications 1 à 4, en tant que matière première pour la fabrication de convoyeurs à charnières ou de convoyeurs à rouleaux.

6. Palette pour un convoyeur à charnières ou un convoyeur à rouleaux caractérisée par un acier dont la teneur en carbone est comprise dans un intervalle allant de 0,03 à 0,07 %, dont la teneur en silicium est au maximum de 1 %, dont la teneur en manganèse est au maximum de 1 %, dont la teneur en chrome est comprise dans un intervalle allant de 13 à 18 %, dont la teneur en nickel est au maximum de 2 %, le reste du pourcentage étant constitué par du fer, y-compris les impuretés consécutives à l'élaboration de l'acier qui est soumis à un recuit de mise en solution et subit une trempe avec laminage à froid dont le taux de réduction n'est pas supérieur à 10 % et qui possède une structure ferritique-martensitique.
